# EUROPÄISCHE PATENTSCHRIFT

(11) **EP 1 577 374 B1**
(45) Veröffentlichungstag und Bekanntmachung des Hinweises auf die Patenterteilung: **11.04.2007**
(21) Anmeldenummer: 05005721.5
(22) Anmeldetag: 16.03.2005
(51) Int. Cl.: C11D 3/40, C11D 3/39

(54) **Feste Zubereitungen enthaltend Ammoniumnitril**
Solid preparations comprising ammonium nitrile
Preparations solides comprenant de nitrile d' ammonium

(30) Priorität: 17.03.2004 DE 102004012915
(43) Veröffentlichungstag der Anmeldung: 21.09.2005
(73) Patentinhaber: Clariant Produkte (Deutschland) GmbH, 65929 Frankfurt am Main (DE)
(72) Erfinder: Borchers, Georg, DI., 61231 Bad Nauheim (DE); Schreiber, Manfred, 65929 Frankfurt am Main (DE)

(56) Entgegenhaltungen:
- EP-A- 0 790 244
- GB-A- 1 326 000
- GB-A- 2 358 404

## Beschreibung

Die Erfindung betrifft feste Zubereitungen enthaltend Ammoniumnitrile, wobei diese festen Zubereitungen zusätzlich einen Säure-Base Indikator enthalten.

Feste Zubereitungen von Wirkstoffen, beispielsweise in Form von Granulaten, sind weit verbreitet, da sie verbraucherfreundlich und anwendungstechnisch vorteilhaft sind. Neben der einfachen Handhabung und Dosierbarkeit granularer Mittel kann eine kontrollierte Freisetzung einzelner Wirkkomponenten in Abhängigkeit von Granulatgröße, -form, -dichte, Temperatur, pH-Wert und Löslichkeit erreicht werden. Granulate können aus Einzelsubstanzen bestehen, gegebenenfalls versehen mit einer Coatinghülle oder aber als Mischungen mehrerer Komponenten vorliegen. Besondere Bedeutung haben Granulate auf dem Gebiet der Wasch- und Reinigungsmittel, die unterschiedliche Wirkstoffe enthalten wie Tenside, Bleichaktivatoren, Bleichkatalysatoren, Bleichaktivatoren, Soil Release Polymere, Enzyme, Salze, optische Aufheller, Vergrauungsinhibitoren, Schauminhibitoren, Sequestriermittel und weitere Zusatz- und Hilfsstoffe, die häufig in Form von Granulaten vorliegen. Voraussetzung zur Herstellung dieser Granulate ist, dass die Einzelkomponenten einander in ihrer Wirksamkeit und/oder Stabilität nicht beeinträchtigen.

Viele derartige Wirkstoffe sind jedoch sehr empfindlich gegen bestimmte äußere Einflüsse, beispielsweise gegen den Einfluss von Wasser oder bestimmte Lösungsmittel, und zersetzen sich oder verändern sich ganz allgemein, wobei solche Prozesse unter Änderung des pH-Werts ablaufen. Von besonderer Bedeutung ist hier die Empfindlichkeit solcher Wirkstoffe gegen Hydrolyse. Dies gilt insbesondere für Bleichaktivatoren aus der Gruppe der Ammoniumnitrile. Eine solche Hydrolyseempfindlichkeit von Wirkstoffen führt zu einer verminderten Lagerstabilität dieser Verbindungen. Diesem Problem versucht man dadurch zu begegnen, indem man solche Wirkstoffe nicht als solche einsetzt, sondern sie mit geeigneten Zusatzstoffen abmischt und in eine feste Form, beispielsweise durch Sprühtrocknung, Verpressen oder Granulierung überführt und gegebenenfalls mit einer Coatingschicht umhüllt.

Aus GB-A-2 358 404 und GB-A-1 326 000 sind granulare Waschmittel bekannt, die einen pH Indikator und pH sensitive Wirkstoffe wie Komplexbildner, Vergrauungsinhibitor, optische Aufheller enthalten.

Die Entwicklung geeigneter Verfahren zur Granulierung und Stabilisierung von Wirksubstanzen ist aber zeitaufwendig. Insbesondere ist die analytische Bestimmung der Wirkstoffgehalte der Granulate im Laufe der Lagertests sehr personal- und zeitintensiv. Es bestand daher die Aufgabe eine Methode zu entwickeln, mit der in einfacher Weise die Stabilität von sensitiven Wirksubstanzen ermittelt werden kann.

Diese Aufgabe wurde gelöst, indem man solchen festen Zubereitungen einen Säure-Base Indikator zusetzt.

Gegenstand der Erfindung sind feste Zubereitungen von Ammoniumnitrilen, wobei diese festen Zubereitungen zusätzlich einen Säure-Base Indikator enthalten.

Ammoniumnitrile der Formel 1 bilden eine besonders bevorzugte Klasse im Rahmen dieser Erfindung, weil bei dieser Substanzklasse das Problem der Zersetzung infolge von Hydrolyse besonders gravierend ist. Verbindungen dieser Art und deren Verwendung als Bleichaktivator in Bleichmitteln sind in EP-A-0 303 520, EP-A-0 464 880, EP-A-0 458 396, EP-A-0 897 974 und EP-A-0 790 244 beschrieben. worin R¹, R², R³ gleich oder verschieden sind, und für lineare oder verzweigte C₁-C₂₄-Alkylgruppen, C₂-C₂₄-Alkenylgruppen oder für C₁-C₄-Alkoxy-C₁-C₄-Alkylgruppen, substituiert oder unsubstituiertes Benzyl stehen, oder worin R¹ und R² zusammen mit dem Stickstoffatom, an das sie gebunden sind, einen Ring mit 4 bis 6 C-Atomen bilden, der mit C₁-C₅-Alkyl, C₁-C₅-Alkoxy, C₁- bis C₅-Alkanoyl, Phenyl, Amino, Ammonium, Cyano, Cyanamino, Chlor oder Brom substituiert sein kann und zusätzlich zum Stickstoffatom anstelle von Kohlenstoffatomen ein oder zwei Sauerstoff- oder Stickstoffatome, eine Gruppe N-R⁶ oder eine Gruppe R³-N-R⁶ enthalten kann, worin R⁶ Wasserstoff, C₁- bis C₅-Alkyl, C₂- bis C₅-Alkenyl, C₂- bis C₅-Alkinyl, Phenyl, C₇- bis C₉-Aralkyl, C₅- bis C₇-Cycloalkyl, C₁- bis C₆-Alkanoyl, Cyanomethyl oder Cyan ist, R⁴ und R⁵ Wasserstoff, C₁-C₄-Alkyl, C₁-C₄-Alkenyl, C₁-C₄-Alkoxy-C₁-C₄-alkyl, Phenyl oder C₁-C₃-Alkylphenyl, vorzugsweise Wasserstoff, Methyl oder Phenyl sind, wobei insbesondere R⁴ Wasserstoff bedeutet, wenn R⁵ keinen Wasserstoff bedeutet, und A für ein Anion, beispielsweise Chlorid, Bromid, lodid, Fluorid, Sulfat, Hydrogensulfat, Carbonat, Hydrogencarbonat, Phosphat, Mono- und Di-Hydrogenphosphat, Pyrophosphat, Metaphosphat, Nitrat, Methylsulfat, Phosphonat, Methylphosphonat, Methandisulfonat, Methylsulfonat, Ethansulfonat, p-Toluolphenolsulfonat, p-Cumolsulfonat steht.

Als Säure-Base-Indikatoren kommen alle Verbindungen in Frage, die in dem pH-Bereich, indem sie sich unter Änderung des pH-Werts zersetzen oder sonst in irgend einer Weise verändern, beispielsweise durch Hydrolyse, einen Farbwechsel zeigen.

An Säure-Base-Indikatoren stehen unter anderem zur Verfügung: Malachitgrün-Oxalat, Brillantgrün, Eosin gelblich, Erythrosin B, Methylgrün, Methylviolett, Pikrinsäure, Kresolrot, Kristallviolett, Kresolrot, m-Kresolpurpur, Thymolblau, Metanilgelb, p-Xylenolblau, 2,2',2",4,4'-Pentamethoxytriphenylcarbinol, Eosin bläulich, Chinaldinrot, 2,4-Dinitrophenol, 4-Dimethylaminoazetobenzol, Bromchlorphenolblau, Kongorot, Methylorange, Methylrot, Ethylrot, Mischindikator 4,5 nach Mortimer, Bromkresolgrün, Bromkresolpurpur, 2,5-Dinitrophenol, 2,6-Dinitrophenol, 2,4-Dinitrophenol, Benzylorange, Tropaeolin OO, Benzopurpurin 4B, Dimethylgelb, Bromphenolblau, Bromchlorphenolblau, α-Naphthylrot, Mischindikator 5, Chlorphenolrot, Carminsäure, Alizarinrot S, 2-Nitrophenol, Lackmus, Bromphenolrot, 4-Nitrophenol, Alizarin, Bromthymolblau, Bromxylenolblau, Brasilin, Nitrazingelb, Hämatoxylin, Phenolrot, 3-Nitrophenol, Neutralrot, Brillantgelb, Orange I, α-Naphtophthalein, p-Xylenolblau, o-Kresolphthalein, Phenolphthalein, α-Naphthyolbenzein, Thymolphthalein, Wasserblau, Alizaringelb 2G, Alizaringelb R, Nilblau A, β-Naphtholviolett, Nitramin, Tropaeolin OOO 2, Tropaeolin O, Epsilonblau, Säurefuchsin.

Die Menge an Säure-Base-Indikator kann sehr gering sein. Wesentlich ist, dass der Indikator in einer solchen Menge vorhanden ist, dass der Farbwechsel sichtbar ist. Im allgemeinen sind Mengen von 0,001 bis 1 Gew.-% Indikator, bezogen auf die Wirksubstanz, ausreichend.
Feste Zubereitungen im Sinne dieser Erfindung sind beispielsweise Granulate oder Kompaktate sowie jede andere feste Form, die für Wirkstoffe in Frage kommt.

Die erfindungsgemäßen festen Zubereitungen werden hergestellt, indem man ein oder auch mehrere Ammoniumnitrile mit einem oder mehreren Säure-Basen Indikatoren mischt, wobei gegebenenfalls auch übliche Granulierhilfsmittel zugegeben werden können, und diese Mischung anschießend nach an sich bekannten Verfahren granuliert. Die Ammoniumnitrile können dabei in fester Form, in Form einer Schmelze, in Suspension oder in gelöster Form eingesetzt werden. Gleiches gilt für die Granulierhilfsmittel. Die Säure-Basen Indikatoren können als Pulver, als Suspension, vorzugsweise jedoch in gelöster Form zugegeben werden.

Die Mischung der einzelnen Komponenten kann in üblichen, chargenweise oder kontinuierlich arbeitenden Mischvorrichtungen, die in der Regel mit rotierenden Mischorganen ausgerüstet sind, erfolgen, beispielsweise in einem Pflugscharmischer für Feststoffmischungen oder einem Rührkessel für Flüssigmischungen. Je nach Wirksamkeit der Mischvorrichtung liegen die Mischzeiten für ein homogenes Gemisch im allgemeinen zwischen 30 Sekunden und 5 Minuten.

In Abhängigkeit vom Aggregatzustand der Mischung aus Ammoniumnitril, dem Indikator und gegebenenfalls Granulierhilfsmittel ergeben sich verschiedene Möglichkeiten zur Weiterverarbeitung.

Im Falle eines pulverförmigen Ammoniumnitrils kann dieser Stoff mit einer wässrigen Lösung eines Granulierhilfsmittels und/oder einer Lösung eines Indikators bei Raumtemperatur oder bei erhöhten Temperaturen befeuchtet und anschließend granuliert und getrocknet werden. Als gängiger Prozess ist hierbei die Mischeragglomeration denkbar, wobei z.B. Pflugschar-, Ringschicht- oder Schugi-Mischer zum Einsatz kommen können. Überwiegend werden die Mischer kontinuierlich betrieben, es ist aber für einige Mischertypen auch ein Batch-Betrieb denkbar. Gemäß einer zweiten Variante kann man auch so vorgehen, dass man Granulierhilfsmittel und/oder Indikator und/oder Ammoniumnitril auf einen geeigneten festen Träger (Kieselsäure) aufsprüht. Je nach aufgetragener Flüssigkeitsmenge kann eine anschließende Nachtrocknung, z.B. in einem Fließbett-Trockner, notwendig sein. Das Aufsprühen kann in einem geeigneten Mischer mit anschließender Trocknung oder aber auch direkt in einem Trockner erfolgen.

Die Herstellung kann auch in der Weise erfolgen, dass alle Komponenten (Ammoniumnitril, Indikator und ggf. Granulierhilfsmittel) trocken vermischt und granuliert werden. Als gängiger Prozess ist hierbei die Trockenkompaktierung auf Walzenkompaktoren mit anschließender Zerkleinerung denkbar. In einer Betriebsart besteht die Möglichkeit, zur Verbesserung der Kompaktiereigenschaften, vor dem Verpressen eine gewisse Flüssigkeitsmenge auf die trockene Pulvermischung zu sprühen. Hierbei kann es sich als vorteilhaft erweisen, wenn der Indikator in der Hilfsflüssigkeit gelöst ist.

Bei einem weiteren Herstellverfahren werden alle Komponenten miteinander vermischt und durch Zusatz eines Plastifiziermittels, wie z.B. Polyethylenglykol eine plastisch verformbare Masse erzeugt, die anschließend durch Matrizenbohrungen gepresst wird. Die so erzeugten Pressstränge können durch Einsatz von Abstreifern, Schneidmessern oder in Rondiergeräten auf die gewünschte Granulatlängen gekürzt werden. Gängige Apparate für diesen Prozess sind z.B. Ringkollerpressen, Flachmatrizenpressen und Extruder. Als Plastifiziermittel wird sehr häufig Wasser oder aber auch eine schmelzbare Substanz eingesetzt. In Abhängigkeit des gewählten Plastifiziermittels kann nach der Granulierung eine Trocknung bzw. Kühlung der Granulate erforderlich werden.

In einer weiteren bevorzugten Ausführungsform liegt die Mischung aller Komponenten in Form einer Lösung oder Suspension vor, die mittels eines Sprühprozesses in eine trockene Form überführt wird. Wird die Sprühflüssigkeit in einer Sprühtrocknung, z.B. in einem Düsen- oder Scheibenturm in Gleichstrom- oder Gegenstromfahrweise, verarbeitet, lässt sich ein feinkörniges Pulver erzeugen. Bei der Wirbelschichtgranulierung wird die Sprühflüssigkeit in einem Wirbelbett, bestehend aus einem Trägermaterial und/oder der Produktmischung, zu einem Granulat verarbeitet. Gängige Wirbelschichtapparate sind in runder oder rechteckiger Form ausgeführt und können absatzweise oder kontinuierlich betrieben werden.

Liegt die Mischung der Komponenten als Schmelze vor, ist neben den oben genannten Sprühprozessen mit Einsatz eines Kühlgases auch eine Erstarrung auf Kühlbändern oder -tellern denkbar. Die Auftragung der Schmelze kann in Form einer Schicht, von Streifen oder mittels Pastilliertechnik erfolgen. Nach Erstarren der Schmelze kann eine weitere Zerkleinerung auf die gewünschte Partikelgröße erforderlich werden. Die Produktschmelzen können auch in Mischern verarbeitet werden, wobei die Schmelze auf einen geeigneten Träger bzw. eine Mischung aus verschiedenen Feststoffen aufgetragen oder ausgesprüht wird und in analoger Weise zur Nassgranulierung granuliert wird. Anstelle der nachgeschalteten Trocknung ist hierbei eine Kühlung erforderlich.

Die erfindungsgemäß erhaltenen festen Zubereitungen, vorzugsweise in Form von Granulaten, sind direkt zum Einsatz in Wasch- und Reinigungsmitteln geeignet. In einer weiteren bevorzugten Verwendungsform können sie jedoch nach an sich bekannten Verfahren mit einer Coatinghülle versehen werden. Hierzu wird das Co-Granulat aus Wirksubstanzen und Indikator in einem zusätzlichen Schritt mit einer filmbildenden Substanz umhüllt, wodurch die Produkteigenschaften erheblich beeinflusst werden können. Es kann sich als vorteilhaft erweisen, wenn der Indikator auch in der Coatinghülle enthalten ist .Dabei kann sich der Gesamtanteil des im Endgranulat enthaltenen Indikators in beliebiger Weise auf Kern und Coatinghülle verteilen.

Als Coatingmittel geeignet sind alle filmbildenden Substanzen, wie Wachse, Silikone, Fettsäuren, Fettalkohole, Seifen, anionische Tenside, nichtionische Tenside, kationische Tenside, anionische und kationische Polymere, Polyethylenglykole sowie Polyalkylenglykole.

Bevorzugt werden Coatingsubstanzen mit einem Schmelzpunkt von 30 - 100°C verwendet. Beispiele hierfür sowie ein Verfahren zur Aufbringung werden in EP-A-0 835 926 beschrieben. Das Aufbringen der Coatingmaterialien erfolgt in der Regel durch Aufsprühen der geschmolzenen oder in einem Lösemittel gelösten Coatingmaterialien. Das Coatingmaterial kann in Mengen von 0 bis 30 Gew.-%, vorzugsweise von 5 bis 15 Gew.-%, bezogen auf das Gesamtgewicht, auf den erfindungsgemäßen Granulatkern aufgebracht werden.

In einer bevorzugten Ausführungsform können anionische oder nichtionische Tenside oder Polyalkylenglykole als Granulierhilfsmittel eingesetzt werden. Bevorzugte anionische Tenside sind Alkalisalze, Ammoniumsalze, Aminsalze und Salze von Aminoalkoholen von folgenden Verbindungen: Alkylsulfate, Alkylethersulfate, Alkylamidsulfate und -ethersulfate, Alkylarylpolyethersulfate, Monoglyceridsulfate, Alkylsulfonate, Alkylamidsulfonate, Alkylarylsulfonate, α-Olefinsulfonate, Alkylsulfosuccinate, Alkyläthersulfosuccinate, Alkylamidsulfosuccinate, Alkylsulfoacetate, Alkylpolyglycerincarboxylate, Alkylphosphate, Alkyletherphosphaten, Alkylsarcosinate, Alkylpolypeptidate, Alkylamidopolypeptidate, Alkylisethionate, Alkyltaurate, Alkylpolyglykolethercarbonsäuren oder Fettsäuren, wie Oleinsäure, Ricinoleinsäure, Palmitinsäure, Stearinsäure, Kopraölsäuresalz oder hydrierte Kopraölsäuresalze. Der Alkylrest all dieser Verbindungen enthält normalerweise 8 bis 32, vorzugsweise 8 bis 22 C-Atome. Besonders bevorzugt sind lineare geradkettige Alkylbenzolsulfonate, insbesondere mit einer C₈-C₂₀-, besonders bevorzugt mit einer C₁₁-₁₃-Alkylgruppe.

Als nichtionische Tenside werden polyethoxylierte, polypropoxylierte oder polyglycerinierte Ether von Fettalkoholen, polyethoxilierte, polypropoxylierte und polyglycerinierte Fettsäureester, polyethyloxylierte Ester von Fettsäuren und von Sorbit, polyethoxilierte oder polyglycerinierte Fettamide bevorzugt.

Als Polyalkylenglykole kommen Polyethylenglykole, 1,2-Polypropylenglykole-sowie modifizierte Polyethylenglykole und Polypropylenglykole in Betracht. Zu den modifizierten Polyalkylenglykolen zählen insbesondere Sulfate und/oder Disulfate von Polyethylenglykolen oder Polypropylenglykolen mit einer relativen Molekülmasse zwischen 600 und 12000 und insbesondere zwischen 1000 und 4000. Eine weitere Gruppe besteht aus Mono- und/oder Disuccinaten der Polyalkylenglykole, welche wiederum relative Molekülmassen zwischen 600 und 6000, vorzugsweise zwischen 1000 und 4000 aufweisen. Ferner werden auch ethoxylierte Derivate wie Trimethylolpropan mit 5 bis 30 EO umfasst.
Die vorzugsweise eingesetzten Polyethylenglykole können eine lineare oder verzweigte Struktur aufweisen, wobei insbesondere lineare Polyethylenglykole bevorzugt sind. Zu den insbesondere.bevorzugten Polyethylenglykolen gehören solche mit relativen Molekülmassen zwischen 2000 und 12000, vorteilhafterweise um 4000, wobei Polyethylenglykole mit relativen Molekülmassen unterhalb 3500 und oberhalb 5000 insbesondere in Kombination mit Polyethylenglykolen mit einer relativen Molekülmasse um 4000 eingesetzt werden können und derartige Kombinationen vorteilhafterweise zu mehr als 50 Gew.-%, bezogen auf die gesamte Menge der Polyethylenglykole, Polyethylenglykole mit einer relativen Molekülmasse zwischen 3500 und 5000 aufweisen.

Zu den modifizierten Polyethylenglykolen gehören auch ein- oder mehrseitig endgruppenverschlossene Polyethylenglykole, wobei die Endgruppen vorzugsweise C₁-C₁₂-Alkylketten, bevorzugt C₁-C₆, die linear oder verzweigt sein können, darstellen. Einseitig endgruppenverschlossene Polyethylenglykolderivate können auch der Formel Cx(EO)y(PO)z entsprechen, wobei Cx eine Alkylkette mit einer C-Kettenlänge von 1 bis 20, y 50 bis 500 und z 0 bis 20 sein können.
Ebenso geeignet sind niedermolekulare Polyvinylpyrrolidone und Derivate von diesen mit relativen Molekülmassen bis maximal 30 000. Bevorzugt sind hierbei relative Molekülmassenbereiche zwischen 3000 und 30 000. Polyvinylalkohole werden vorzugsweise in Kombination mit Polyethylenglykolen eingesetzt.
Im erfindungsgemäßen Verfahren besonders bevorzugt eingesetzt wird PEG 4000.

Zur Verbesserung der Plastifizier- und Gleiteigenschaften, aber auch der Abriebfestigkeit der Additiv-Granulate können zusätzlich eine oder auch mehrere Komponenten zugesetzt, die bei Raumtemperatur flüssig sind oder unter den Verarbeitungsbedingungen als Schmelze vorliegen, beispielsweise lineare oder verzweigte Fettsäuren oder ethoxylierte Fettsäuren mit 2 bis 100 EO.

Die oben beschriebene Mischung aller Komponenten kann zusätzlich geringe Mengen eines Lösungsmittels enthalten, bevorzugt weniger als 15 Gew.-%, bevorzugt weniger als 10 Gew.-%, besonders bevorzugt weniger als 7 Gew.-%.

Weitere geeignete Zusätze sind Stoffe, die den pH-Wert während Lagerung und Anwendung beeinflussen. Dazu zählen organische Carbonsäuren oder deren Salze, wie Zitronensäure in wasserfreier oder hydratisierter Form, Glykolsäure, Bernsteinsäure, Maleinsäure oder Milchsäure. Daneben sind Zusätze möglich, die das Bleichvermögen beeinflussen, wie Komplexbildner und Übergangsmetallkomplexe, z.B. Eisen-, Cobalt- bzw. Mangan-haltige Metallkomplexe wie in EP-A-0 458 397 und EP-A-0 458 398 beschrieben.

Durch den beschriebenen Zusatz von Säure-Base Indikatoren lassen sich auf einfache Weise Änderungen des pH-Werts bei Ammoniumnitrilen verfolgen, die durch Zersetzungserscheinungen bei der Lagerung, beispielsweise durch Hydrolyse oder durch andere äußere Einflüsse auftreten. Auf diese Weise lässt sich leicht die Lagerstabilität der Ammoniumnitrile überwachen. Außerdem bietet der Zusatz der Säure-Base Indikatoren eine einfache und leicht zu handhabende Möglichkeit zur schnellen Bestimmung und Auswahl geeigneter Schutzadditive für Ammoniumnitrile.

Nachfolgend soll die Erfindung am Beispiel der Herstellung lagerstabiler Trimethylammoniumnitriltosylatgranulaten näher erläutert werden ohne die Erfindung darauf einzuschränken.
Trimethylammoniumnitriltosylat ist wegen seiner Hydrolyseempfindlichkeit nur begrenzt lagerstabil. Durch Zusatz von Additiven, vorzugsweise von sauren Additiven kann die Hydrolyseempfindlichkeit des Ammoniumnitrils herabgesetzt werden.

### Beispiel 1: Screening-Versuche mit Trimethyl-Ammoniumnitril-Tosylat und Additiven

In einer Versuchsreihe.sollten die Additive ermittelt werden, die eine signifikante Verbesserung der chemischen Stabilität von Trimethyl-Ammoniumnitril-Tosylat in einer alkalischen Waschmittelmatrix bewirken.

Dazu wurden die jeweiligen Additive (s. Tabelle 2) mit dem Ammoniumnitril gemäß den in Tabelle 1 angegebenen Gewichtsmengen, sowie dem Indikator Methylrot gemischt.

**Tabelle 1: Einwaagen**

| Zusammensetzung Testgranulat / Gew.-% | | | Einwaage | | |
|---|---|---|---|---|---|
| Wirksubstanz | Additiv 1 | Additiv 2 | g | g | g |
| 100 | 0 | 0 | 25 | 0 | 0 |
| 90 | 10 | 0 | 22,5 | 2.5 | 0 |
| 80 | 20 | 0 | 20 | 5 | 0 |
| 76 | 15 | 10 | 18,75 | 2,75 | 2,5 |

Um eine möglichst innige Verbindung der einzelnen Komponenten zu erreichen, wurden diese zur Erreichung einer Gesamtmenge von ca. 25 g Feststoff in eine ca. 50 %ige, wässrige Ammoniumnitril-Lösung eingebracht. Die Mischung wurde in einem 500 ml Erlenmeyer-Kolben eingewogen, gelöst bzw. homogenisiert und anschließend am Rotavapor unter schwachem Vakuum zur Trockne eingeengt. Vor der Trocknung wurde der Mischung eine geringe Menge des Indikators Methylrot (ca. 0,01 bis 1 % in Gesamt-Trockenstoff) zugesetzt. Dieser zeigt die Zerstörung des sauren Schutzmantels durch Einwirkung der alkalischen Waschmittelmatrix an. Methylrot ändert seine im sauren Bereich kräftige rote Farbe zur Farbe Gelb (pH = 4,2 - pH = 6,3). Anschließend wurde der Trockenrückstand ausgetragen, über eine Siebgröße von 1600 µ vermahlen und der Anteil < 630 µ abgesiebt.

Zur Ermittlung der Lagerstabilität wurden 0,50 g des jeweilige Tockenrückstandes mit 7,00 g Testwaschmittel "ICE-A-BASE" und 1,00 g Natriumperborat vermischt und die Abnahme des Wirkstoffgehaltes (Trimethylammoniumnitriltosylat) in der Testformulierung anhand der Farbänderung verfolgt und nach Notenpunkten bewertet.

Dabei haben die Notenpunkte folgende Bedeutung:

| | | |
|---|---|---|
| 0 | keine Verfärbung | Wirkstoff intakt |
| 1 | leichte Verfärbung | leichter Abbau |
| 2 | mittlere Verfärbung | deutlicher Abbau |
| 3 | starke Verfärbung | nur noch Restgehalt an Wirkstoff |
| 4 | völlige Verfärbung | völliger Abbau |

Eine der Proben wurde offen, ohne Abdeckung, die zweite Probe mit einer PVC-Folie (Schichtdicke = 0,1 mm) verschlossen, im Klimaschrank bei 60 % relativer Luftfeuchte und 37°C gelagert. Bei der Lagerung wurde nun in festgelegten Zeitabständen das Verblassen bzw. der Erhalt der Rotfärbung beobachtet und anhand von Notenpunkten bewertet. Die Ergebnisse aus offener und geschlossener Lagerung der hergestellten Testmischungen zeigt die Tabelle 2.

**Tabelle 2: Ergebnisse der Lagerversuche mit Testmischungen**

| Zusammensetzung | | | | geschlossene Lagerung (in Tagen) | | | | | | | offene Lagerung (in h) | | | |
|---|---|---|---|---|---|---|---|---|---|---|---|---|---|---|
| Wirksubstanz | Additiv 1 | Additiv 2 | (%) | 6 | 10 | 13 | 16 | 20 | 34 | 46 | 4 | 7 | 24 | 63 |
| Ammoniumnitril-Tosylat | - | - | 100 | 1 | 2 | 3 | 4 | 4 | 4 | 4 | 0 | 0-1 | 1 | 2,5 |
| Ammoniumnitril-Tosylat | Stearinsäure | | 80/20 | 0 | 1 | 2 | 3 | 3,5 | 4 | 4 | 1 | 2 | 2,5 | 4 |
| Ammoniumnitril-Tosylat | Na-Cumolsulfonat | | 80/20 | 0 | 0 | 0 | 0 | 2 | 3 | 4 | 0 | 1 | 2,5 | 4 |
| Ammoniumnitril-Tosylat | PEG 4000 | | 80/20 | 2 | 2 | 2 | 2 | 3 | 4 | 4 | 1 | 2 | 4 | 4 |
| Ammoniumnitril-Tosylat | Genapol T 5001) | | 80/20 | 0 | 1 | 1,5 | 2 | 2,5 | 3 | 4 | 1 | 2 | 4 | 4 |
| Ammoniumnitril-Tosylat | Sokalan PA 25 CL PN 2) | | 80/20 | 0 | 0 | 0 | 0 | 0 | 1 | 2 | 0 | 0 | 2 | 4 |
| Ammoniumnitril-Tosylat | Sokalan CP 12 S | | 80/20 | 0 | 0 | 0 | 0 | 0 | 0 | 0,5 | 0 | 0 | 1,5 | 2,5 |
| Ammoniumnitril-Tosylat | Sokalan PA 80 S | | 80/20 | 0 | 0 | 0 | 0 | 0 | 1 | 1 | 0 | 0 | 1 | 3,5 |
| Ammoniumnitril-Tosylat | Sokalan PA 110 S | | 80/20 | 0 | 0 | 0 | 0 | 0 | 0,5 | 1 | 0 | 0 | 0,5 | 3 |
| Ammoniumnitril-Tosylat | Sokalan CP 13 S | | 90/10 | 0 | 0 | 0 | 0 | 0 | 0,5 | 1 | 0 | 0,5 | 1 | 3,5 |
| Ammoniumnitril-Tosylat | Sokalan CP 13 S | | 80/20 | 0 | 0 | 0 | 0 | 0 | 0 | 0,5 | 0 | 0 | 0,5 | 2 |
| Ammoniumnitril-Tosylat | Sokalan CP 45 | | 80/20 | 0 | 1 | 2 | 24 | 3 | 4 | 4 | 1 | 2 | 3 | 4 |
| Ammoniumnitril-Tosylat | Glutarsäure | | 80/20 | 1 | 2 | 3 | 4 | 4 | 4 | 4 | - | - | - | - |
| Ammoniumnitril-Tosylat | Citronensäure | | 80/20 | 1 | 2 | 3 | 3 | 4 | 4 | 4 | - | - | - | - |
| Ammoniumnitril-Tosylat | Adipinsäure | | 80/20 | 2 | 3 | 3 | 3 | 3,5 | 4 | 4 | 1 | 2 | 3 | 4 |
| Ammoniumnitril-Tosylat | Bernsteinsäure | | 80/20 | 0 | 0 | 2 | 3 | 4 | 4 | 4 | 1 | 2 | 2,5 | 4 |
| Ammoniumnitril-Tosylat | Bernsteinsäureanhydrid | | 80/20 | 2 | 3 | 3 | 3 | 3,5 | 4 | 4 | 1 | 2 | 3 | 4 |
| Ammoniumnitril-Tosylat | Licowax KST 1) | | 80/20 | 2 | 2 | 2 | 3 | 3 | 4 | 4 | 1 | 2 | 1,5 | 4 |
| Ammoniumnitril-Tosylat | Myristinsäure | | 80/20 | 1 | 1 | 2 | 3 | 3,5 | 4 | 4 | 0 | 1 | 2,5 | 3,5 |
| Ammoniumnitril-Tosylat | Laurinsäure | | 80/20 | 3 | 3 | 3 | 0 | 3,5 | 4 | 4 | 2 | 2 | 3 | 4 |
| Ammoniumnitril-Tosylat | Sokalan PA 25 CL PN | Fettalkohol-Mischung | 80/10/10 | 0 | 0 | 0 | 0 | 0 | 0,5 | 1 | 0 | 0,5 | 2 | 3,5 |
| Ammoniumnitril-Tosylat | Sokalan CP 12 S | Na-Cumolsulfonat | 80/10/10 | 0 | 0 | 0 | 0 | 0 | 0 | 1 | 0 | 0 | 0 | 3,5 |
| Ammoniumnitril-Tosylat | Sokalan CP 13 S | Na-Cumolsulfonat | 80/10/10 | 0 | 0 | 0 | 0 | 0 | 0 | 0,5 | 0 | 0 | 0 | 3 |
| Ammoniumnitril-Tosylat | Sokalan PA 80 S | Na-Cumolsulfonat | 80/10/10 | 0 | 0 | 0 | 0 | 0 | 0 | 1 | 0 | 0 | 0 | 3,5 |
| Ammoniumnitril-Tosylat | Sokalan PA 110 S | Na-Cumolsulfonat | 75/15/10 | 0 | 0 | 0 | 0 | 0 | 0,5 | 1 | 0 | 0 | 0 | 3 |
| Ammoniumnitril-Tosylat | Sokalan CP 12 S | Hostapur OS 1) | 75/15/10 | 0 | 0 | 0 | 0 | 0 | 0,5 | 1 | 0 | 0 | 1 | 2,5 |
| Ammoniumnitril-Tosylat | Sokalan CP 13 S | Hostapur OS | 80/10/10 | 0 | 0 | 0 | 0 | 0 | 0 | 0,5 | 0 | 0 | 1 | 2,5 |
| Ammoniumnitril-Tosylat | Sokalan PA 80 S | Hostapur OS | 80/10/10 | 0 | 0 | 0 | 0 | 0 | 1 | 2 | 0 | 0 | 1 | 3,5 |
| Ammoniumnitril-Tosylat | Sokalan PA 110 S | Hostapur OS | 80/10/10 | 0 | 0 | 0 | 0 | 0 | 1 | 1,5 | 0 | 0 | 1 | . 3,5 |

| | | | | | | | | | | | | | | |
|---|---|---|---|---|---|---|---|---|---|---|---|---|---|---|
| 1) Handelsnamen Clariant GmbH 2) Sokalan-Typen = Handelsnamen BASF AG | | | | | | | | | | | | | | |

Die benutzten Handelsprodukte haben folgende chemische Konstitution:

| Typ | Chemische Konstitution | Konzentration | K-Wert | Viskosität | Molekulargewicht | pH |
|---|---|---|---|---|---|---|
| - | - | Gew.-% | - | mPas | g/mol | - |
| Sokalan CP 45 | Malein/Acrylsäure-Copolymerisat Na-Salz; teilneutralisiert | 45 | 60 | 6900 | 70.000 | - |
| Sokalan CP 10 S | modifizierte Polyacrylsäure | 50 | 20 | 150 | 4000 | 4 |
| Sokalan CP 12 S | Malein/Acrylsäure Copolymerisat | 50 | 20 | 100 | 3000 | 1,5 |
| Sokalan CP 13 S | modifizierte Polyacrylsäure. | 25 | 50 | 250 | 20.000 | 1,5 |
| Sokalan PA 25 CIPN | Polyacrylsäure, Na-Salz teilneutralisiert | 49 | 25 | 600 | 4000 | 2 |
| Sokalan PA 80 S | Polyacrylsäure | 35 | 80 | 1000 | 100.000 | 4 |
| Sokalan PA 110 S | Polyacrylsäure | 35 | 110 | 5000 | 250.000 | 2 |
| Sokalan PA 30 Cl | Polyacrylsäure, Na-Salz | 45 | 30 | 1000 | 8000 | 2 |
| Sokalan DCS | Mischung von aliphatischen Carbonsäuren | 100 | - | - | - | 8 |

| | | | | | | |
|---|---|---|---|---|---|---|
| K-Wert: Maß für den Polymerisationsgrad bzw. Molgewicht | | | | | | |

Die so erhaltene Matrix erlaubt eine schnelle Selektierung erfolgversprechender bzw. weniger interessanter Additive. So ist z.B. PEG 4000 als Stabilisierungsadditiv nicht geeignet, wohingegen verschiedene Sokalan-Marken (Handelsprodukt der BASF), wie z.B.: Sokalan CP 13 S deutlich besser geeignet erscheinen. Der reine Wirkstoff, ohne Additiv, zeigt einen schnellen Abbau.

### Beispiel 2: Herstellung und Prüfung von Trimethyl-Ammoniumnitril-Tosylat-Granulaten mit Indikator

### a) Herstellung eines Granulates ohne Additive

Ammoniumnitril-Pulver wurde in einer Labor-Wirbelschichtapparatur (Glatt GPCG-1) batchweise mit einer Ansatzgröße von 1 kg vorgelegt. Über eine Zweistoffdüse wurde die nicht temperierte Lösung (Feststoffanteil = 50 %) in das bewegte Wirbelbett zerstäubt. Durch Variation einzelner Betriebsparameter (z.B. Aufsprührate, Temperaturprofile) wurde ein 100 %iges Wirkstoff Granulat erzeugt. Vor dem Aufsprühen wurde der Sprühlösung der Indikator Methylrot zugesetzt.

### b) Herstellung eines Granulates mit Additiv

Das Experiment aus 2a) wurde derart abgewandelt, dass bei der Granulierung eine Sprühlösung zum Einsatz kommt, die neben dem Wirkstoff als weiteres Additiv . Sokalan CP 13 S (Hersteller: BASF) enthielt. Der Wirbelschichtprozess wurde so lange betrieben, bis durch sukzessives Austauschen des Bettmaterials und erneutem Aufsprühen ein Granulat entstand, das aus 90 Gew.-% der Aktivsubstanz (Ammoniumnitril) und 10 Gew.-% des Additivs Sokalan CP 13 S besteht. Vor dem Aufsprühen wurde der Sprühlösung der Indikator Methylrot zugesetzt.

### c) Herstellung eines gecoateten Granulates mit Additiv

Das Granulat aus dem Vorversuch b) wurde erneut im Wirbelschicht-Apparat vorgelegt und mit einer 25 %igen, wässrigen Lösung des Sokalan CP 13 S besprüht, um damit eine Unhüllung des Kerngranulates zu erreichen. Dabei wurde insgesamt auf eine Vorlagemenge von 500 g Basisgranulat aus b) eine Menge von 250 g Sokalan-Lösung aufgesprüht, so dass nach der Abtrocknung des Wassers ein Granulat mit einer Zusammensetzung von 80 Gew.-% Aktivsubstanz (Ammoniumnitril) und 20 Gew.-% des Additivs Sokalan CP 13 S entstand. Vor dem Aufsprühen wurde der Sprühlösung der Indikator Methylrot zugesetzt.

### d) Prüfung der Lagerstabilität der Granulate

Die in den Schritten a) bis c) hergestellten Granulate wurden für den Lagertest in Probeflächen eingewogen und gut vermischt, wobei die Mischung folgendermaßen zusammengesetzt ist:

| | |
|---|---|
| Testgranulat | 0,50 g |
| Testwaschmittel "IEC-A BASE": | 7,00 g |
| Natriumperborat: | 1,00 g |

Für jede gewünschte Lagerzeit wurde ein Fläschen vorbereitet und offen in einem Klimaschrank bei T = 37 °C und 60 % relativer Luftfeuchte gelagert. Pro Tag wurden die Fläschen einmal umgeschüttelt. Nach den jeweiligen Lagerungsintervallen wurde ein entsprechendes Probefläschen entnommen, visuell hinsichtlich Verfärbung beurteilt und der noch in der Mischung enthaltene Wirkstoff quantitativ bestimmt (Methode = lonenchromatographie). Die hierbei erhaltenen Ergebnisse sind in der Tabelle 3 zusammengefasst.

**Tabelle 3: Ergebnisse der Lagerversuche mit quantitativer Analyse**

| | | | | | |
|---|---|---|---|---|---|
| visuelle Beurteilung der Verfärbung mittels Notenpunkten | | | | | |
| Probenbezeichnung | Lagerdauer / d | | | | |
| - | 0 | 3 | 7 | 10 | 14 |
| Ammoniumnitril-Granulat (100 %) | 0 | 3 | 3,5 | 4 | 4 |
| Ammoniumnitril-Granulat (90 %) mit 10 % Sokalan CP 13 | 0 | 2,5 | 2,5 | 3,5 | 3,5 |
| Ammoniumnitril-Granulat (80 %) mit 20 % Sokalan CP 13 | 0 | 2 | 2,5 | 3-3,5 | 3-3,5 |
| | | | | | |
| Wirkstofferhaltung (quantitativ) mittels lonenchromatographie | | | | | |
| Probenbezeichnung | Lagerdauer / d | | | | |
| - | 0 | 3 | 7 | 10 | 14 |
| Ammoniumnitril-Granulat (100 %) | 100 | 29,4 | 14,7 | 4,4 | 1,5 |
| Ammoniumnitril-Granulat (90 %) mit 10 % Sokalan CP 13 | 100 | 39,7 | 33,3 | 11,1 1 | 14,3 |
| Ammoniumnitril-Granulat (80 %) mit 20 % Sokalan CP 13 | 100 | 56,9 | 34,5 | 20,7 | 22,4 |

Wie ein Vergleich der Tabellen 3 a) b) zeigt, wurde eine gute Übereinstimmung zwischen Verfärbungsgrad und quantitativer Methode gefunden. Ein Vergleich mit den Ergebnissen der Screening-Tests aus Tabelle 2) zeigt auch hier, dass die dort gefundenen Verbesserungen der Lagerstabilität durch das Additiv im quantitativen Test bestätigt werden.

## Patentansprüche

1. Feste Zubereitungen von Ammoniumnitrilen, wobei diese festen Zubereitungen zusätzlich einen Säure-Base Indikator enthalten.

2. Wasch-, Bleich- und Reinigungsmittel enthaltend eine feste Zubereitung gemäß Anspruch 1.

## Claims

1. A solid preparation of ammonionitriles, said solid preparation additionally comprising an acid-base indicator.

2. A laundry detergent, bleaching composition, and cleaning composition comprising the solid preparation as claimed in claim 1.

## Revendications

1. Préparations solides de nitriles d'ammonium, ces préparations solides contenant en plus un indicateur acide-base.

2. Produits de lavage, de blanchiment et de nettoyage contenant une préparation solide selon la revendication 1.
